# EUROPÄISCHE PATENTSCHRIFT

(11) **EP 0 574 830 B1**
(45) Veröffentlichungstag und Bekanntmachung des Hinweises auf die Patenterteilung: **30.11.1994**
(21) Anmeldenummer: 93109327.2
(22) Anmeldetag: 10.06.1993
(51) Int. Cl.: D06B 11/00

(54) **Verfahren zum Aufrauhen von textilen Geweben**
Method for raising fabrics
Procédé de lainage de tissus

(30) Priorität: 12.06.1992 DE 4219254
(43) Veröffentlichungstag der Anmeldung: 22.12.1993
(73) Patentinhaber: Dennert Poraver GmbH, 92353 Postbauer-Heng (DE)
(72) Erfinder:
(74) Vertreter: Rau, Manfred, Dr. Dipl.-Ing.

(56) Entgegenhaltungen:
- EP-A- 0 303 120
- EP-A- 0 395 463
- US-A- 4 750 227

## Beschreibung

Die Erfindung betrifft ein Verfahren zum Aufrauhen von textilen Geweben, wie Jeans-Stoffen, daraus hergestellten Kleidungsstücken oder dergleichen, wobei das Gewebe in einer Waschmaschine mit Wasser unter Zusatz eines granulierten Scheuerstoffes gewaschen wird.

Zur Erzeugung eines in der Bekleidungsbranche mit "stone-washed" umschriebenen Erscheinungsbildes von Kleidungsstücken, insbesondere solchen aus Jeans-Stoffen, werden diese einer Nachbehandlung unterzogen, bei der der üblicherweise verwendete Indigo-Farbstoff zum Teil wieder ausgewaschen und das Textilgewebe angerauht wird.

Bei einem bekannten Verfahren werden die zu behandelnden Kleidungsstücke mit Wasser gewaschen, dem als Scheuerstoff ein gewisser Anteil an Bimskies mit einer Korngröße von etwa 20 bis 50 mm zugesetzt wird (siehe z.B. US-A-4750227). Der Waschvorgang wird beispielsweise in Lochblech-Waschtrommeln durchgeführt. Während des Waschvorganges scheuern die Bimsstücke an der Gewebeoberfläche und rauhen diese auf. Als Folge davon verliert das Gewebe seine Steifigkeit und seine einheitlich blaue, glatte Oberfläche. Das Gewebe wird je nach Behandlungsdauer weicher und flauschiger. Durch den Scheuereffekt der Bimsstücke wird zusätzlich zum Auswascheffekt des Wassers die Indigo-Färbung mehr oder weniger stark von der Gewebeoberfläche entfernt. An Nähten und Säumen der Kleidungsstücke tritt dieser Effekt naturgemäß verstärkt auf.

Die Bimsstücke sind während des Waschvorganges vor allem durch die gegenseitige Reibung einem ständigen Verschleiß unterworfen, so daß deren Korngröße stetig abnimmt. Am Ende des Waschvorganges sind die Bimsstücke so klein, daß sie durch die Lochbleche der Waschtrommel mit dem Waschwasser ausgetragen werden. Der verbrauchte Bims mit Korngrößen von z.B. kleiner als 10 mm wird vom Waschwasser abgetrennt.

Das bekannte Verfahren hat nun den Nachteil, daß sich der in erheblichen Mengen angefallene verbrauchte Bims unter wirtschaftlich vertretbarem Aufwand nicht wiederverwerten läßt.

Ausgehend von der geschilderten Problematik liegt der Erfindung die Aufgabe zugrunde, ein Verfahren vorzuschlagen, bei dem ein wiederverwertbarer Stoff anstelle von Bims verwendet wird.

Die Lösung dieser Aufgabe ist im Kennzeichnungsteil des Anspruches 1 angegeben und besteht darin, daß als Scheuerstoff Schaumglas-Körper verwendet werden. Dabei haben sich Schaumglas-Bruchstücke mit im wesentlichen kantiger oder kubischer Form bewährt (Anspruch 7). Die beim Waschvorgang in einer Lochblech-Waschtrommel durch Abnutzung auf eine Korngröße Kleiner als der Lochdurchmesser der Lochblech-Waschtrommel reduzierten Schaumglas-Körper können dabei abgesondert und für die Schaumglas-Herstellung wiederverwendet werden (Anspruch 2).

Das nach dem Waschvorgang anfallende Schaumglas mit Korngrößen z.B. unterhalb von 10 mm kann also problemlos einem Wiederverwertungskreislauf zugeführt werden und beispielsweise zusammen mit Recycling-Flaschenglas zu den Schaumglas-Körpern der geforderten Korngröße verarbeitet werden.

Dabei ist im übrigen von Vorteil, daß Schaumglas in der Regel übenwiegend geschlossenporig ist. Insofern lagern sich in erster Linie nur an der Oberfläche der Granulatkörper störende Zusatzstoffe aus dem Waschwasser ab. Folglich sind die ausgesonderten Schaumglas-Körper gegenüber den ausgesonderten Bimsstücken in weitaus geringerem Maße verseucht. Dementsprechend ist die Wiederverwertung zusätzlich erheblich vereinfacht, wobei festzuhalten ist, daß die an den Schaumglas-Körpern anhaftenden Zusatzstoffe beim nachfolgenden Herstellungsprozeß für das Schaumglas in der Regel ausgebrannt und damit unschädlich gemacht werden. Es entfällt also einer besonderer Reinigungsschritt für die Entfernung der Schadstoffe von den Schaumglas-Körpern.

Ein weiterer Vorteil der Verwendung von Schaumglas als Scheuerstoff liegt darin, daß die Kleidungsstücke im Vergleich zu bimsgewaschenen sich weicher und flauschiger anfühlen. Darüber hinaus werden durch die Verwendung von Schaumglas die Waschzyklen je nach Stoffart um 10 bis 30% verkürzt. Dadurch werden die Energiekosten der Waschanlagen gesenkt und deren Ausnutzungsgrad gesteigert.

Eine vorteilhafte Korngröße für die Schaumglas-Körper beträgt etwa 20 bis 50 mm (Anspruch 3).

Da das zur Verwendung kommende Schaumglas nahezu vollständig aus Altglas (Recycling-Glas) besteht, ist das erfindungsgemäße Verfahren auch vorteilhafterweise in den Glas-Wiederverwertungskreislauf einzubinden.

Gute Waschergebnisse wurden mit einem Schaumglas-Granulat erzielt, das ein Schüttgewicht von etwa 120 bis 300 kg/m³ aufweist (Anspruch 5).

Nach Anspruch 6 können beim Waschvorgang dem Waschwasser Zusätze zum Bleichen, Imprägnieren und/oder Weichmachen des Gewebes zugesetzt werden.

Ein Ausführungsbeispiel für das erfindungsgemäße Verfahren wird nachfolgend kurz erläutert:
In einer Lochblech-Waschtrommel mit einem Lochdurchmesser von 10 mm und mit einem Volumen von etwa 4 m³ wird eine Füllung Jeans-Hosen mit einem Trockengewicht von 200 kg unter Zusatz von 300 kg Schaumglas-Körpern mit Wasser einer Temperatur von ca.80°C während einer Zeitdauer von ca.60 min gewaschen. Die Schaumglas-Körper sind handelsübliche Bruchstücke mit einer Korngröße von 20 bis 50 mm und einem Schüttgewicht von 200 kg/m³. Die Herstellung solcher Schaumglas-Körper ist z.B. in der DE 30 44 130 C2 bzw. EP 0 170 978 B1 bzw. EP 0 292 424 B1 beschrieben. Nach diesem vorstehend beschriebenen Waschvorgang zeigen die Jeans-Hosen das typische "stone-washed"-Erscheinungsbild und fühlen sich sehr weich und flauschig an.

## Patentansprüche

1. Verfahren zum Aufrauhen von textilen Geweben, wie Jeans-Stoffen, daraus hergestellten Kleidungsstücken oder dergleichen, wobei das Gewebe in einer Waschmaschine mit Wasser unter Zusatz eines Scheuerstoffes gewaschen wird, **dadurch gekennzeichnet**, **daß** als Scheuerstoff Schaumglas-Körper verwendet werden.

2. Verfahren nach Anspruch 1, wobei der Waschvorgang in einer Lochblech-Waschtrommel stattfindet, **dadurch gekennzeichnet**, **daß** die durch Abnutzung während des Waschvorganges auf eine Korngröße kleiner als der Lochdurchmesser der Lochblech-Waschtrommel reduzierten Schaumglas-Körper ausgesondert und bei der Schaumglas-Herstellung wiederverwendet werden.

3. Verfahren nach Anspruch 1 oder 2, **dadurch gekennzeichnet**, **daß** die Schaumglas-Körper eine Korngröße von 20 bis 50 mm aufweisen.

4. Verfahren nach einem der Ansprüche 1 bis 3, **dadurch gekennzeichnet, daß** die Schaumglas-Körper überwiegend aus Altglas bestehen.

5. Verfahren nach einem der Ansprüche 1 bis 4, **dadurch gekennzeichnet, daß** ein Schaumglas-Körper mit einem Schüttgewicht von etwa 120 bis 300 kg/m³ verwendet werden.

6. Verfahren nach einem der Ansprüche 1 bis 5, **dadurch gekennzeichnet, daß** beim Waschvorgang dem Waschwasser Zusätze zum Bleichen, Imprägnieren und/oder Weichmachen des Gewebes zugesetzt werden.

7. Verfahren nach einem der Ansprüche 1 bis 6, **dadurch gekennzeichnet, daß** die Schaumglas-Körper als Bruchstücke mit im wesentlichen kantiger oder kubischer Form ausgebildet sind.

## Claims

1. Method for abrading fabrics such as denim jeans, garments or the like made thereof, the fabric being washed in a washing machine with water added by an abrasive, characterized in that foam glass bodies are used as an abrasive.

2. Method according to claim 1, wherein the washing process takes place in a perforated plate washing drum, characterized in that the foam glass bodies reduced by wear to a grain size smaller than the diameter of the perforations of the perforated plate washing drum are retrieved and reused in the production of foam glass.

3. Method according to claim 1 or 2, characterized in that the foam glass granules have a grain size of 20 to 50 mm.

4. Method according to one of the claims 1 to 3, characterized in that the foam glass bodies consist substantially of waste glass.

5. Method according to one of the claims 1 to 4, characterized in that foam glass bodies of a piled weight of about 200 to 300 kg/m³ are used.

6. Method according to one of the claims 1 to 5, characterized in that ancillaries for bleaching, impregnating and/or softening the fabric are added to the wash water during the washing process.

7. Method according to one of the claims 1 to 6, characterized in that the foam glass bodies are scraps of substantially edged or cubic shape.

## Revendications

1. Procédé de lainage de tissus textiles, comme des étoffes de jeans, des vêtements fabriqués dans ces étoffes ou des tissus analogues, le tissu étant lavé dans un lave-linge avec de l'eau additionnée d'un matériau abrasif granulé, **caractérisé en ce que** le matériau abrasif employé est constitué de corps en verre mousse.

2. Procédé selon la revendication 1, le lavage ayant lieu dans un tambour laveur en tôle perforée, **caractérisé en ce que** les corps en verre mousse réduits par l'usure, lors du lavage dans un tambour laveur en tôle perforée, à une granulométrie inférieure au diamètre des perforations du tambour laveur en tôle perforée peuvent être séparés et réemployés pour fabriquer du verre mousse.

3. Procédé selon la revendication 1 ou 2, **caractérisé en ce que** les corps en verre mousse présentent une granulométrie comprise entre 20 et 50 mm.

4. Procédé selon l'une des revendications 1 à 3, **caractérisé en ce que** les corps en verre mousse sont principalement réalisés en verre de récupération.

5. Procédé selon l'une des revendications 1 à 4, **caractérisé en ce que** les corps en verre mousse employés possèdent une masse volumique apparente comprise entre environ 120 et 300 kg/m³.

6. Procédé selon l'une des revendications 1 à 5, **caractérisé en ce que** des additifs de blanchiment, d'imprégnation et/ou d'adoucissement du tissu sont ajoutés à l'eau de lavage lors du lavage.

7. Procédé selon l'une des revendications 1 à 6, **caractérisé en ce que** les corps en verre mousse se présentent sous la forme de fragments de forme sensiblement polygonale ou cubique.
